# FASCICULE DE BREVET EUROPEEN

(11) **EP 0 357 743 B1**
(45) Date de publication et mention de la délivrance du brevet: **29.09.1993**
(21) Numéro de dépôt: 89903172.8
(22) Date de dépôt: 23.02.1989
(51) Int. Cl.: C22C 23/02

(54) **ALLIAGES DE MAGNESIUM A HAUTE RESISTANCE MECANIQUE ET PROCEDE D'OBTENTION DE CES ALLIAGES PAR SOLIDIFICATION RAPIDE**
HOCHFESTE MAGNESIUMLEGIERUNGEN UND VERFAHREN, UM DERARTIGE LEGIERUNGEN MITTELS RASCHER ERSTARRUNG ZU ERHALTEN
MAGNESIUM ALLOYS WITH HIGH-MECANICAL RESISTANCE AND PROCESS FOR OBTAINING THEM BY RAPID SOLIDIFICATION

(30) Priorité: 26.02.1988 FR 8802885; 01.02.1989 FR 8901913
(43) Date de publication de la demande: 14.03.1990
(73) Titulaire: PECHINEY ELECTROMETALLURGIE, 92400 Courbevoie (FR); NORSK HYDRO A/S, 0257 Oslo 2 (NO)
(72) Inventeur: REGAZZONI, Gilles, F-38000 Grenoble (FR); NUSSBAUM, Gilles, F-38000 Grenoble (FR); GJESTLAND, Haavard, T., N-3900 Porsgrunn (NO)
(74) Mandataire: Vanlaer, Marcel
(86) Numéro de dépôt international: FR8900071
(87) Numéro de publication internationale: WO8908154

(56) Documents cités:
- EP-A- 0 166 917
- EP-A- 0 219 628
- FR-A- 888 973
- GB-A- 579 654
- US-A- 2 264 310
- JOURNAL OF METALS, vol. 30, no. 8, August 1987, Warrendale, Pa., US; F.H. FROES et al.: "Rapid solidification of Al, Mg and Ti" pages 14-21

## Description

### 1. DOMAINE TECHNIQUE DE L'INVENTION

La présente invention concerne des alliages à base de magnésium à haute résistance mécanique, ainsi qu'un procédé d'obtention de ces alliages par solidification rapide et consolidation par filage. Elle concerne en particulier des alliages contenant Al, au moins Zn et/ou Ca et pouvant contenir du manganèse dont la composition pondérale est située dans les limites suivantes :
Al : 2 - 11%
Zn : 0 - 12%
Mn : 0 - 0,6%
Ca : 0 - 7%
mais toujours avec la présence de Zn et/ou Ca
avec les teneurs suivantes en impuretés :
Si : 0,1 - 0,6
Cu : < 0,2
Fe : < 0,1
Ni : < 0,01
le reste étant du magnésium.

Elle concerne notamment lesdits alliages à haute résistance mécanique ayant une composition correspondant à celle des alliages commerciaux de base de l'art antérieur, répertoriés sous les dénominations AZ31, AZ61, AZ80 (alliages de corroyage) et AZ91, AZ92 (alliages de moulage), selon la norme ASTM, ou encore respectivement G-A3Z1, G-A6Z1, G-A8Z, G-A9Z1 et G-A9Z2 selon la norme française NE A 02-004; elle concerne également les alliages ayant une composition correspondant à celles desdits alliages commerciaux de base auxquels on ajoute du calcium. Il est à noter que ces alliages contiennent du Mn comme élément d'addition.

### 2. ETAT DE LA TECHNIQUE

On a déjà proposé de produire, par solidification rapide, des alliages de magnésium à hautes caractéristiques mécaniques.
Dans la demande de brevet EP 166917, on décrit un procédé d'obtention d'alliages à base de magnésium à haute résistance mécanique consistant à produire un ruban mince (< 100 mum) d'alliage par coulée sur la jante d'un tambour tournant refroidi, broyage du ruban ainsi obtenu et compactage de la poudre.

Les alliages mis en oeuvre comportent, sur une base magnésium, de 0 à 11 atomes % d'aluminium, de 0 à 4 atomes % de zinc et de 0,5 à 4 atomes % d'un élément d'addition tel que silicium, germanium, cobalt, étain ou antimoine. L'aluminium ou le zinc peuvent, en outre, être remplacés dans une proportion allant jusqu'à 4 % par du néodyme, du praséodyme, de l'yttrium, du cérium ou du manganèse.
Les alliages ainsi obtenus ont une charge de rupture de l'ordre de 414 à 482 MPa, un allongement pouvant atteindre 5 % et une bonne résistance à la corrosion par des solutions aqueuses à 3% de NaCl.

Dans la demande de brevet européen EP 219628, on décrit également des alliages de magnésium à haute résistance mécanique, obtenus par solidification rapide, et qui comportent, comme éléments d'alliage, de 0 à 15 atomes % d'aluminium, et de 0 à 4 atomes % de zinc (avec un total des deux compris entre 2 et 15 %) et une addition complémentaire de 0,2 à 3 atomes % d'au moins un élément choisi dans le groupe comprenant Mn, Ce, Nd, Pr, Y, Ag.
Ce procédé requiert toutefois la mise en oeuvre d'alliages de magnésium non-standards comportant certains éléments d'addition de prix élevé et d'une mise en solution souvent difficile, et un broyage des rubans, obtenus lors de la solidification rapide, préalablement au compactage.

### 3. OBJET DE L'INVENTION

Un premier objet de la présente invention concerne des alliages à base de magnésium, consolidés après solidification rapide, à caractéristiques mécaniques élevées, ayant une charge à la rupture au moins égale à 290 MPa, mais plus particulièrement d'au moins 330 MPa et un allongement à la rupture au moins égal à 5% et ayant, en combinaison, les caractéristiques suivantes :
- une composition pondérale située dans les limites suivantes :

| | |
|---|---|
| Aluminium | 2-11% |
| Zinc | 0-12%, de préférence 0,2 à 12% |
| Manganèse | 0-0,6%, de préférence 0,1 à 0,2% |
| Calcium | 0-7% |

mais avec au moins la présence de Zn et/ou Ca.
avec les teneurs suivantes en impuretés principales :

| | |
|---|---|
| Silicium | 0,1 à 0,6 % |
| Cuivre | < 0,2 % |
| Fer | < 0,1 % |
| Nickel | < 0,1 % |

le reste étant du magnésium.
- une dimension moyenne de grains inférieure à 3 µm
- ils sont constitués d'une matrice homogène renforcée par des particules de composés intermétalliques précipités aux joints de grains Mg₁₇Al₁₂, éventuellement Mg₃₂ (Al, Zn)₄₉, ce dernier étant présent quand l'alliage contient du zinc, à des teneurs supérieures à environ 2 %, et éventuellement Al₂Ca quand l'alliage contient Ca, d'une taille moyenne inférieure à 1 µm et de préférence inférieure à 0,5 µm, cette structure demeurant inchangée après maintien de 24h à 200° C,
- et, dans le cas où il ne contient pas Ca, une consolidation effectuée par filage à une température comprise entre 200 et 350° C avec un rapport de réduction compris entre 10 et 40 et une vitesse d'avance du piston comprise entre 0,5 et 3 mm/sec.

L'alliage doit contenir l'un au moins des éléments Zn ou Ca ou un mélange des deux ; quand Zn est présent, sa teneur est de préférence d'au moins 0,2 %.

Quand Mn est présent, c'est un élément au moins quaternaire et sa teneur pondérale minimum est de préférence 0,1 %.

Dans le cas où il n'y a pas de Ca, l'alliage a la composition pondérale préférentielle suivante :
- aluminium : 2-11 %
- zinc : 0,2 - 12 %
- manganèse : 0,1 - 0,6 %
les teneurs en impuretés principales étant toujours les mêmes et le reste étant du magnésium.

En particulier, il peut avoir les compositions correspondant à celles des alliages commerciaux répertoriés sous les dénominations commerciales AZ31, AZ61, AZ80 (alliages de corroyage) et AZ91, AZ92 (alliages de moulage), selon la norme ASTM, ou encore respectivement G-A3Z1, G-A6Z1, G-A8Z, G-A9Z1 et G-A9Z2 selon la norme française NF A-02-004, c'est-à-dire Al 2-11 %, Zn 0,2-3 %, Mn 0,1-0,6 % (teneur en impureté inchangée).

En cas d'addition de calcium, les quantités pondérales ajoutées se situent entre 0,5 à 7%. Cette addition permet alors d'améliorer les caractéristiques des alliages à base de Mg, en particulier ceux contenant Al et/ou Zn et/ou Mn, obtenus après trempe rapide et consolidation par filage, y compris pour une température de filage comprise entre 250 et 350°C.

Ainsi sont notamment intéressants les alliages contenant du calcium répondant aux compositions pondérales suivantes :
- aluminium : 2-11%
- zinc : 0-12%
- Mn : 0-0,6%
- calcium : 0,5-7%
les teneurs en impuretés principales étant toujours les mêmes et le reste étant du magnésium
et également aux compositions pondérales :
- aluminium : 2-11%
- zinc : 0-12%
- manganèse : 0,1-0,6%
- Ca : 0,5-7%
les teneurs en impuretés principales étant toujours les mêmes et le reste étant du magnésium.
Dans l'alliage final, on trouve les dispersoïdes déjà signalés, de plus le calcium peut se trouver sous la forme de dispersoïdes d'Al₂Ca précipités aux joints de grains et/ou en solution solide. Les particules du compose intermétallique Al₂Ca apparaissent quand la concentration en Ca est suffisante; elles sont d'une taille inférieure à 1 mum et de préférence inférieure à 0,5 mum. La présence de Mn n'est pas nécessaire s'il y a déjà du Ca.

Dans tous ces alliages, la somme des teneurs en Al, Zn et/ou Ca ne dépasse pas habituellement 20%.

Un second objet de la présente invention est un procédé d'obtention de ces alliages caractérisé en ce que ledit alliage, à l'état liquide est somumis à un refroidissement rapide, à une vitesse au moins égale à 10⁴ K.s-l, de façon à obtenir un produit solidifié dont au moins une des dimensions est inférieure à 150 mum, en ce que ce produit solidifié est ensuite compacté par filage à une température comprise entre 200 et 350°C.

### 4. DESCRIPTION DE L'INVENTION

Une caractéristique de l'invention est qu'elle s'applique à des alliages de magnésium de type classique, normalement destinés à la fonderie (moulage) ou au corroyage, sans aucune addition supplémentaire d'élément(s) d'alliage destiné à modifier sa structure comme c'est le cas dans l'art antérieur.

On a ainsi utilisé de préférence comme matière de départ, des alliages des types G-A3Z1, G-A6Z1, G-A8Z, G-A9Z1, G-A9Z2 (selon la norme française NF A 02704), dont les intervalles de compositions chimiques ont été donnés précédemment; ils contiennent en particulier des additions de Mn.

Mais selon l'invention on peut également y ajouter du Ca pour améliorer leurs caractéristiques mécaniques obtenues lors d'une consolidation à plus haute température.

Le procédé comporte les étapes suivantes :
a- Elaboration de l'alliage à partir de ses composants (par les procédés classiques), ou de préférence, utilisation de lingots d'alliages provenant des circuits commerciaux habituels.
b- Coulée de l'alliage par solidification rapide (hypertrempe), fournissant un produit solidifié dont au moins une des dimensions est inférieure à 150 mum. Parmi ces procédés figurent essentiellement la coulée d'un ruban mince sur un tambour tournant refroidi, la pulvérisation de l'alliage liquide sur une surface renouvelée, fortement refroidie, et l'atomisation de l'alliage liquide dans un jet de gaz inerte.

Ces procédés permettent d'atteindre des vitesses de refroidissement supérieures à 10⁴°C/sec.
c- Compactage du produit solidifié rapidement, par exemple sous forme d'une barre ou profilé ou lopin en vue d'une opération de forgeage ou de mise en forme ultérieure.

Les différentes conditions de mise en oeuvre des étapes successives sont les suivantes :

### 1°- Premier mode de mise en oeuvre

On part de l'alliage à l'état liquide et on le coule sous forme de ruban mince, d'épaisseur inférieure à 150 mum, et de préférence de l'ordre de 30 à 50 mum, et d'une largeur de quelques millimètres, par exemple de 3 à 5 mm, ces valeurs ne constituant pas une limitation de l'invention. Cette coulée s'effectue grâce à un dispositif dit de "solidification rapide" dit d'"hypertrempe sur rouleau", regroupant les procédés désignés dans la littérature de langue anglaise par les expressions "free jet melt spinning" ou "planar flow casting" ou "double roller quenching". Ce dispositif comporte essentiellement, avec différentes variantes, un réservoir d'alliage en fusion, une buse de distribution de l'alliage en fusion à la surface d'un tambour tournant, énergiquement refroidi et un moyen de protection, par gaz inerte, de l'alliage en fusion contre l'oxydation.
Dans un mode de mise en oeuvre de l'invention, on a opéré sur un tambour de coulée refroidi à l'eau, et muni d'une jante en cupro-beryllium. L'alliage fondu est éjecté du creuset par application d'une surpression d'argon. Les paramètres de la coulée sont les suivants :
- vitesse de rotation de la roue : elle est de l'ordre de 10 à 40 mètres par seconde au niveau de la surface refroidie;
- température : l'alliage doit être entièrement liquide et fluide. Sa température doit être supérieure d'environ 50°C (valeur indicative) à la température de liquidus de l'alliage. La vitesse de refroidissement, dans ces conditions, est comprise entre 10⁵ et 10⁶ K.^{s-l}. Dans les conditions décrites ci-dessus on obtient de longs rubans de 30 à 50 mum d'épaisseur et de 1 à 3 mm de largeur.

La seconde étape a pour but de consolider les rubans hypertrempés. Pour préserver la structure fine et originale obtenue par solidification rapide, il faut absolmument éviter les longues expositions à des températures élevées exigées par des procédés de transformation tels que le frittage. On a donc choisi d'opérer par filage à tiède. La consolidation par filage permet de minimiser la durée du passage à température élevée; de plus, le cisaillement produit par le filage détruit la mince couche d'oxyde inévitablement présente sur les produits hypertrempés et assure ainsi une meilleure cohésion de l'échantillon.
Les conditions de filage ont été les suivantes :
- température comprise entre 200 et 350°C, ce qui correspond à la gamme de température pour le filage des alliages de magnésium classiques. Au cours de nos essais, les produits, le conteneur de la presse à filer et la filière ont été portés à la température de l'essai avant le filage;
- rapports de filage entre 10 et 40, suffisamment élevés pour assurer une bonne cohésion des rubans à l'intérieur des barres filées, tout en évitant un échauffement dynamique excessif du produit filé. Les rapports les plus favorables se situent toutefois entre 10 et 20;
- vitesse d'avance du pilon de la presse : de 0,5 à 3 mm par seconde; dans certains cas, par exemple avec la présence de Ca, elle peut être supérieure (par exemple 5 mm/sec).
   Elle est choisie relativement faible pour éviter également un échauffement excessif de l'échantillon.

Dans ce premier mode de mise en oeuvre de l'invention, les rubans de magnésium peuvent être soit directement introduits dans le conteneur d'une presse et filés, soit précompactés à froid ou à tiède (température inférieure par exemple à 250°C), à l'aide d'une presse, sous forme de billette dont la densité est voisine de 99% de la densité théorique de l'alliage, cette billette étant par la suite filée, soit introduits en les précompactant à froid jusqu'à 70% de la densité théorique, dans une gaine en magnésium ou en alliage de magnésium ou en aluminium ou alliage d'aluminium, elle-même introduite dans le conteneur de la presse à filer; on peut ensuite, après filage, éliminer la gaine par usinage.
La gaine peut être à paroi fine (inférieure à 1 mm) ou épaisse (jusqu'à 4 mm). Dans tous les cas, il est préférable que l'alliage constituant la gaine ait une limite d'écoulement ne dépassant pas l'ordre de grandeur de celle du produit à filer, à la température de filage.

### 2°- Deuxième mise en oeuvre de l'invention

Selon cette variante, une électrode en rotation est fondue par un faisceau d'électrons ou un arc électrique (atomisation par électrode tournante), ou un jet liquide est mécaniquement divisé au contact d'un corps en rotation et les fines gouttelettes sont projetées sur une surface fortement refroidie, renouvelée, ou fixe, mais maintenue dégagée, c'est-à-dire sans qu'il y ait adhésion des particules métalliques solidifiées sur ladite surface; les gouttelettes peuvent aussi être projetées dans un courant de gaz inerte, à basse température (atomisation centrifuge). Comme on l'a déjà indiqué, les paramètres de l'opération doivent être choisis de façon telle que l'une au moins des dimensions des particules métalliques soit inférieure à 150 mum. Ces procédés sont connus en eux-mêmes et ne font pas partie de l'invention.
La suite du procédé est conforme à celle du premier mode de mise en oeuvre, pour toutes les étapes de consolidation des particules métalliques.

### 3°- Troisième variante de mise en oeuvre

Selon cette variante, les particules d'alliage sont obtenues par atomisation d'alliage liquide dans un jet de gaz inerte. Cette opération est également bien connue en elle-même et ne fait pas partie de l'invention. Elle permet de fournir des particules de dimensions inférieures à la centaine de microns. Ces particules sont généralement de forme sphérique, alors que celles qui sont obtenues dans la variante précédente sont plutôt sous forme de plaquettes de faible épaisseur.
Le compactage de ces particules s'effectue également selon le même schéma que dans le premier et le second mode de mise en oeuvre.

Toutefois, en variante, on peut mettre en oeuvre d'autres procédés de compactage n'impliquant pas une élévation de température du produit au-delà de 250° ou de 350°C en présence de Ca : parmi ces procédés optionnels, on peut citer le filage hydrostatique, le forgeage, le laminage et le formage superplastique, ces procédés étant bien connus de l'homme de l'art; il n'y a pas lieu de les décrire plus en détail.

Dans ces différents modes de mise en oeuvre, les produits obtenus peuvent, avant filage, être dégazés à une température ne dépassant pas 350°C. Dans ce cas, la procédure peut être la suivante : les rubans sont précompactés à froid dans une boîte et le tout placé dans un four sous vide. La boîte est scellée sous vide puis filée. Mais le dégazage peut aussi se faire de manière dynamique : les produits divisés sont dégazés puis compactés sous vide sous forme d'une billette à porosités fermées qui est ensuite filée.

### PROPRIETES DES PRODUITS OBTENUS

On a mesuré les propriétés mécaniques des produis filés obtenus selon l'invention, et on les a comparées à celles des produits obtenus de façon classique par filage d'une billette obtenue par coulée du même alliage en lingotière, ainsi qu'à celles d'échantillons prélevés directement sur la billette brute de fonderie. On a obtenu les résultats suivants :

Dans le Tableau I, on donne les conditions opératoires du filage, et les caractéristiques des alliages obtenus selon l'invention :
Hv = dureté Vickers
TYS = limite élastique mesurée à 0,2% d'allongement en traction
UTS = charge de rupture
e% = allongement à la rupture.
CYS = limite élastique mesurée à 0,2% de déformation en compression.

**TABLEAU I**

| N° Essai | Type alliage composition % poids (1) | Temp. filage °C | Rapport filage | Vitesse pilon mm/s | Hv kg/mm2 | TYS (0,2) MPa | UTS MPa | e % |
|---|---|---|---|---|---|---|---|---|
| 1 | AZ 31 (Al3%,Zn1%) | 200 | 20 | 0,5 | 105 | 424 | 445 | 11,5 |
| 2 | AZ 66 (Al6,5%,Zn6%) | 200 | 20 | 0,5 | 125 | 403 | 459 | 16 |
| 3 | ZA 119 (Al9%,Zn11%) | 200 | 20 | 0,5 | 145 | 482 | 548 | 5,2 |
| 4 | AZ 91 (Al9%,Zn1%) | 200 | 20 | 0,5 | 129 | 457 | 517 | 11,1 |
| 5 | AZ 91 (Al9%,Zn1%) | 200 | 12 | 0,5 | 120 | 424 | 468 | 5,6 |
| 6 | Al1%,Ca1% | 300 | 20 | 0,5 | 84 | 408 | 411 | 8,7 |
| 7 | Al9%,Ca1% | 200 | 20 | 0,5 | 139 | 500 | 555 | 6,9 |
| 8 | Al1%,Ca6,5% | 250 | 20 | 0,5 | 116 | 551 | 570 | 5,6 |
| 9 | Al5%,Ca3,7% | 250 | 20 | 0,5 | 124 | 538 | 567 | 5,2 |
| 10 | Al5%,Ca3,5% Mn 0,1% | 300 | 20 | 0,5 | 103 | 469 | 488 | 8,6 |
| 11 | Al5%,Ca3,5% Mn 0,5% | 300 | 20 | 0,5 | 100 | 483 | 492 | 8,0 |
| 12 | AZ91 + Ca 2% (Al9%,Zn0,6%, MnO,2%,Ca2%) | 250 | 20 | 0,5 | 125 | 427 | 452 | 5,4 |
| 13 | AZ91 traité T6 (2) | 200 | 20 | 0,5 | 80 | 160 | 320 | 10 |

| | | | | | | | | |
|---|---|---|---|---|---|---|---|---|
| (1) Les alliages des essais 1, 4, 5 et 13 ont des compositions identiques à celles des alliages commerciaux et contiennent 0,15% de Mn. Le solde de toutes les compositions est constitué de magnésium. | | | | | | | | |
| (2) Après consolidation par filage selon l'invention, cet alliage a été somumis à un traitement thermique T6 (24h à 400°C suivi de 16h à 200°C). | | | | | | | | |

Le Tableau II donne les caractéristiques d'alliages de compositions équivalentes, obtenus de façon classique :

**TABLEAU II**

| N° Essai | Type alliage (1) | Procédé d'obtention | Hv kg/mm2 | TYS (0,2) MPa | UTS MPa | e % |
|---|---|---|---|---|---|---|
| 14 | AZ 31 | Brut de filage | | 170 | 250 | 5 |
| \|5 | AZ 91 | Brut de coulée | 61 | 60 | 125 | 4 |
| 16 | AZ 91 | Brut de coulée +T6 | 72 | 120 | 140 | 1,1 |
| 17 | AZ 91 | Brut de filage | 82 | 226 | 313 | 15,6 |
| 18 | AZ 91 | Brut de filage +T6 | 79 | 167 | 329 | 11,1 |

| | | | | | | |
|---|---|---|---|---|---|---|
| (1) On rappelle que l'AZ31 comporte 2.5-3.5% d'Al et 0.5-1.5% de Zn, et l'AZ91 8.3-10.3% d'Al et 0.2-1% de Zn comme éléments principaux, et 0.15% de Mn. | | | | | | |

Ces caratéristiques des alliages selon l'invention sont tout à fait exceptionnelles pour le type d'alliage mis en oeuvre: on notera, entre autres, l'augmentation, pour l'alliage AZ91, de la limite élastique qui passe (essais 17-4) de 226 à 457 MPa (+102%), et de la charge de rupture, qui passe de 313 à 517 MPa (+65%), avec un allongement de 11,1% encore très satisfaisant).
On note également que le traitement T6, favorable pour les produits classiques, selon l'art antérieur (essais 17-18), dégrade les propriétés des produits selon l'invention (essais 4-13).
Ce tableau permet également de voir que selon l'invention on obtient des alliages à caractéristiques mécaniques élevées, à partir d'alliages à teneurs élevées en Zn (essais 2-3).

En général, la dureté, la limite élastique et la charge de rupture dépendent très fortement des conditions de filage.

Le Tableau III ci-dessous rassemble un certain nombre de caractéristiques mécaniques de produits en alliages AZ91 solidifiés rapidement puis compactés par filage, selon l'invention. On a fait varier les paramètres : rapport de filage (de 12 à 30), température et vitesse de filage (resp. 200-350°C et 0.5-3 mm/s).

**TABLEAU III**

| Caractéristiques mécaniques de l'AZ91 traité selon l'invention | | | | | | | |
|---|---|---|---|---|---|---|---|
| T.Fil °C | R.Fil | V Fil. mm/sec | Dureté Hv kg/mm2 | Limi.élast. | | Charge rupt. UTS,MPa | All. e % |
| | | | | TYS | CYS | | |
| 350 | 12 | 0.5 | 93 | 297 | 302 | 344 | |
| 350 | 20 | 0.5 | 95 | 304 | 310 | 351 | |
| 250 | 12 | 0.5 | 113 | 364 | 360 | 441 | 14,1 |
| 250 | 20 | 0.5 | 120 | 391 | 380 | 457 | 12,1 |
| 200 | 20 | 0.5 | 125 | 440 | 452 | 504 | 8,7 |
| 200 | 20 | 3 | 108 | 348 | 355 | 422 | 18.6 |
| 250 | 30 | 0.5 | 122 | 382 | | 466 | 10,9 |
| 250 | 30 | 3 | 105 | 303 | | 400 | 20,1 |
| 250 | 20 | 3 | 105 | 318 | 305 | 404 | 19,6 |

On constate que les caractéristiques mécaniques diminuent lorsque la température de filage augmente, que la dureté augmente lorsque le rapport de filage augmente pour atteindre un palier, plus ou moins rapidement, selon la température. Dans le domaine de température 200-250°C, il est préférable d'utiliser un rapport de filage de 20. Pour des rapports inférieurs, la cohésion entre les rubans ou entre les particules métalliques projetées ou atomisées peut être insuffisante.
La charge de rupture (UTS), la limite élastique (TYS 0,2), la dureté diminuent (tandis que l'allongement augmente) lorsque la vitesse de filage passe de 0,5 à 3 mm/s.

On observe que les meilleures associations de caractéristiques mécaniques sont obtenues pour une température de filage de 200°C, et un rapport de filage de 20 (il s'agit du rapport des surfaces de l'ébauche et du produit filé) et une vitesse d'avancée du pilon de la presse de 0,5 mm/sec.

Cependant, l'addition de Ca permet de pallier cet inconvénient, et permet une très nette amélioration de la stabilité thermique des caractéristiques mécaniques au moins jusqu'à 350°C. Les essais 6 à 12 montrent cette influence bénéfique; en particulier dans les essais 10 à 12, les caractéristiques mécaniques restent très élevées malgré une température de filage située du côté des hautes valeurs de la fourchette (essai 11).
Dans les essais 11 et 12 on note la présence de particules Al₂Ca.

Il est également important de souligner que la limite élastique CYS en compression est au moins égale (et parfois supérieure) à la limite élastique en traction, ce qui est tout à fait exceptionnel puisque les mêmes alliages, en transformation classique, ont une limite en compression de l'ordre de 0,7 fois la limite en traction. Cela signifie que, dans la conception de pièces somumises à des contraintes en compression, les alliages selon l'invention apporteront un gain important de l'ordre de 30%.

### CARACTERISATION DES PRODUITS OBTENUS SELON L'INVENTION

Les propriétés mécaniques remarquables des alliages selon l'invention sont essentiellement dues au fait que le procédé mis en oeuvre conduit à une structure de grain très fine, de l'ordre du micromètre (0,7 à 1,5 en moyenne). Le microscope optique ne permet pas de résoudre la structure et c'est seulement en microscopie électronique que l'on peut vérifier que les produits selon l'invention sont en fait constitués par une matrice homogène renforcée par des particules de composés intermétalliques Mg₁₇Al₁₂ d'une taille inférieure à 0.5 mum, précipités aux joints des grains et également de Al₂Ca, dans certaines conditions évoquées plus haut. On note aussi la présence, dans les grains, de précipités < 0,2 mum de composé à base d'Al Mn Zn. La structure générale est granulaire équiaxe. Les précipités n'ont pas la même morphologie que les précipités de durcissement structural observés sur des échantillons des mêmes alliages obtenus par la métallurgie classique.
Cette structure possède en outre, une stabilité thermique remarquable, car elle reste inchangée après 24 heures de maintien à 200°C pour les alliages ne contenant pas de Ca et jusqu'à 350°C pour ceux en contenant. Aucun adoucissement ni durcissement ne se manifeste, ce qui n'est pas le cas pour les alliages classiques de magnésium à durcissement structural.

### ESSAIS DE RESISTANCE A LA CORROSION

La résistance à la corrosion est évaluée par une mesure de perte de poids dans une solution aqueuse à 5% (en poids) de NaCl, dont le résultat est exprimé en "mcd" (milligrammes par centimètre-carré et par jour).
Les tests effectués sur un ensemble de produits selon l'invention donnent des résultats compris entre 0,4 et 0,6 alors que les mêmes alliages, transformés en métallurgie classique, donnent des résultats compris entre 0,6 et 2 mcd. On peut donc affirmer que la résistance à la corrosion des alliages selon l'invention est au moins égale à celle des alliages classiques, et se place en fait au niveau de la résistance des alliages de haute pureté, tels que le AZ91E produit par la Société DOW CHEMICAL. On constate que les alliages selon l'invention présentent généralement une corrosion sans piqûre et plus homogène que celle desdits alliages AZ91E.

La présence de Ca améliore encore la tenue à la corrosion; celle-ci devient très lente et extrèmement homogène. Par exemple, pour l'aliage de l'essai 12, la perte de poids est de 0,075 mg/cm².jour alors que pour un AZ91 sans calcium de l'essai 4 elle est de 0,4 mg/cm².jour.

### AVANTAGES PROCURES PAR L'INVENTION

La mise en oeuvre de l'invention apporte de nombreux avantages dans l'utilisation des alliages de magnésium classiques obtenus par solidification rapide et compactage. On peut citer, en particulier :
- le renforcement des propriétés mécaniques par rapport à la transformation classique, avec un gain spectaculaire. Une limite élastique de 457 MPa associée à un allongement de 11,1% pour un alliage issu d'un alliage commercial ayant une densité de 1.8 ouvre la voie à de nombreuses utilisations dans les industries aérospatiales et même pour les véhicules terrestres. Le meilleur alliage de magnésium à ce jour, le ZK60 (magnésium - zinc-zirconium), a une limite élastique à la température ambiante de 290 MPa et son élaboration est compliquée par la mise en solution difficile du zirconium.
   En outre, la résistance à l'adoucissement par recuit prolongé à 200°C constitue une amélioration notable par rapport aux alliages classiques à durcissement structural.
- l'égalité de la limite élastique en compression et en traction (alors que le rapport de ces caractéristiques est de l'ordre de 0,7 en transformation classique) permet d'améliorer et/ou d'alléger les pièces en alliages de magnésium somumises à des contraintes en compression.
- On note une amélioration de la mise en oeuvre par déformation plastique, point faible des alliages de magnésium, en raison de leur structure hexagonale, grâce à la finesse des grains dans les produits selon l'invention.
- L'invention est mise en oeuvre sur des alliages classiques, inscrits aux catalogues de tous les producteurs et normalisés dans la plupart des pays. Il n'y a donc aucun surcoût d'élaboration.
- La résistance à la corrosion est au niveau de celles des alliages de magnésium à haute pureté faisant l'objet d'une élaboration spéciale donc d'un surcoût important.
- Le filage peut être effectué sur toutes les presses classiques, sans nécessité de gainer les produits à compacter.
- L'addition de calcium permet à la fois d'améliorer les caractéristiques mécaniques, d'assurer la stabilité de la structure jusqu'à 350°C et d'améliorer la tenue à la corrosion.

## Revendications

1. Alliage à base de magnésium, obtenu par solidification rapide et consolidation, ayant une charge de rupture au moins égale à 290 Mpa, un allongement à la rupture au moins égale à 5 %, et présentant la combinaison des éléments suivants :
il a une composition pondérale située dans les limites suivantes :
- aluminium : 2-11 %
- zinc : 0-12 %
- manganèse : 0-0,6 %
- calcium : 0-7 %
mais avec au moins la présence de Zn et/ou Ca
avec les teneurs suivantes en impuretés principales :
- silicium : 0,1-0,6 %
- cuivre : < 0,2 %
- fer : < 0,1 %
- nickel : < 0,01 %
le reste étant du magnésium,
il a une dimension moyenne de grains inférieure à 3 µm
il est constitué par une matrice homogène renforcée par des particules de composés intermétalliques Mg₁₇Al₁₂, précipités aux joints de grains,
éventuellement Mg₃₂ (Al, Zn)₄₉ et Al₂Ca, d'une taille moyenne inférieure à 1µm, cette structure demeurant inchangée après maintien de 24 heures à 200°C,
et dans le cas où il ne contient pas Ca, la consolidation est effectuée par filage à une température comprise entre 200 et 350° C avec un rapport de réduction compris entre 10 et 40 et une vitesse d'avance du piston comprise entre 0,5 et 3 mm/sec.

2. Alliage selon la revendication 1, caractérisé en ce que les particules de composés intermétalliques ont une taille moyenne inférieure à 0,5 µm.

3. Alliage selon l'une quelconque des revendications 1 ou 2, caractérisé en ce que la teneur en Zn est comprise entre 0,2 et 12 % poids et la teneur en Mn entre 0,1 et 0,6 % poids.

4. Alliage selon l'une quelconque des revendications 1 ou 2, caractérisé en ce que la teneur en Ca est comprise entre 0,5 et 7 % poids

5. Procédé de production d'un alliage, selon les revendications 1 à 4, caractérisé en ce que ledit alliage, à l'état liquide, est soumis à un refroidissement rapide à une vitesse au moins égale à 10⁴.K.s⁻¹, de façon à obtenir un produit solidifié dont au moins une des dimensions est inférieure à 150 µm, puis directement compacté par filage à une température comprise entre 200 et 350° C.

6. Procédé selon revendication 5, caractérisé en ce que le refroidissement rapide est obtenu par coulée, sur une surface mobile fortement refroidie, d'un ruban continu d'une épaisseur inférieure à 150 µm.

7. Procédé selon revendication 5, caractérisé en ce que le refroidissement rapide est obtenu par pulvérisation de l'alliage liquide sur une surface fortement refroidie maintenue dégagée.

8. Procédé selon revendication 5, caractérisé en ce que le refroidissement rapide est obtenu par atomisation de l'alliage liquide au moyen d'un jet de gaz inerte.

9. Procédé selon l'une quelconque des revendications 5 à 8, caractérisé en ce que le produit solidifié rapidement, quand il contient du calcium, est compacté par filage à la presse à une température comprise entre 200 et 350° C, avec un rapport de filage compris entre 10 et 40 et de préférence compris entre 10 et 20, et avec une vitesse d'avance du pilon de la presse comprise entre 0,5 et 3 mm par seconde.

10. Procédé selon l'une quelconque des revendications 5 à 9, caractérisé en ce que le produit refroidi rapidement est introduit directement dans le conteneur de la presse à filer.

11. Procédé selon l'une quelconque des revendications 5 à 9, caractérisé en ce que le produit refroidi rapidement est préalablement introduit dans une gaine métallique constituée en aluminium, en magnésium ou en alliage à base de l'un ou l'autre de ces deux métaux.

12. Procédé selon l'une quelconque des revendications 5 à 11, caractérisé en ce que le produit solidifié rapidement est d'abord pré-compacté sous forme d'une billette à une température au plus égale à 200° C.

13. Procédé selon l'une quelconque des revendications 5 à 12 caractérisé en ce que le produit refroidi rapidement est dégazé sous vide à une température inférieure ou égale à 350° C avant consolidation.

## Claims

1. A magnesium-based alloy obtained by rapid solidification and consolidation, having a breaking load at least equal to 290 Mpa, an elongation at break at least equal to 5%, and having a combination of the following elements:
it has a composition by weight between the following limits:
- aluminium : 2 - 11%
- zinc : 0 - 12%
- manganese : 0 - 0.6%
- calcium : 0 - 7%
but with at least the presence of Zn and/or Ca
with the following content of principal impurities:
- silicon : 0.1 - 0.6%
- copper : < 0.2%
- iron : < 0.1%
- nickel : < 0.01%
the rest being magnesium,
it has a mean particle size of less than 3µm
it comprises a homogeneous matrix reinforced with particles of intermetallic Mg₁₇Al₁₂ compounds, precipitated at the grain boundaries, possibly Mg₃₂ (Al, Zn)₄₉ and Al₂Ca, of a mean size less than 1µm, this structure remaining unchanged after being kept at 200°C for 24 hours,
and in cases where it does not contain Ca, consolidation is effected by extrusion at a temperature from 200 to 350°C with a reduction ratio from 10 to 40 and a forward speed of the piston from 0.5 to 3 mm/sec.

2. An alloy according to claim 1, characterised in that the particles of intermetallic compounds have a mean size less than 0.5µm.

3. An alloy according to claim 1 or 2, characterised in that the Zn content is from 0.2 to 12% by weight and the Mn content is from 0.1 to 0.6% by weight.

4. An alloy according to claim 1 or 2, characterised in that the Ca content is from 0.5 to 7% by weight.

5. A method of producing an alloy according to claims 1 to 4, characterised in that said alloy, in the liquid state, is subjected to rapid cooling at a rate of at least 10⁴.K.s⁻¹, so as to obtain a solidified product where at least one of the dimensions is less than 150 µm, and is then directly compacted by extrusion at a temperature from 200 to 350°C.

6. A method according to claim 5, characterised in that rapid cooling is obtained by pouring a continuous ribbon of a thickness less than 150 µm onto a strongly cooled movable surface.

7. A method according to claim 5, characterised in that rapid cooling is obtained by spraying the liquid alloy onto a strongly cooled surface which is kept unencumbered.

8. A method according to claim 5, characterised in that rapid cooling is obtained by atomising the liquid alloy by means of a jet of inert gas.

9. A method according to any of claims 5 to 8, characterised in that, when it contains calcium, the rapidly solidified product is compacted by press extrusion at a temperature from 200 to 350°C, with an extrusion ratio from 10 to 40 and preferably from 10 to 20, and at a forward speed of the ram of the press from 0.5 to 3 mm per second.

10. A method according to any of claims 5 to 9, characterised in that the rapidly cooled product is introduced directly into the extrusion press container.

11. A method according to any of claims 5 to 9, characterised in that the rapidly cooled product is previously placed in a metal sheath made of aluminium, magnesium or an alloy based on one or other of these two metals.

12. A method according to any of claims 5 to 11, characterised in that the rapidly solidified product is first precompacted in the form of a billet at a temperature of no higher than 200°C.

13. A method according to any of claims 5 to 12, characterised in that the rapidly cooled product is degassed under vacuum at a temperature of 350°C or below prior to consolidation.

## Patentansprüche

1. Legierung auf Magnesiumbasis, erhalten durch rasche Erstarrung und Verfestigung, mit einer Bruchfestigkeit von mindestens 290 MPa, einer Bruchdehnung von mindestens 5 % und der Kombination der folgenden Elemente:
Sie hat eine in den folgenden Grenzen liegende Gewichtszusammensetzung:
- Aluminium: 2 - 11 %
- Zink: 0 - 12 %
- Mangan: 0 - 0,6 %
- Calcium: 0 - 7 %,
aber mit mindestens der Anwesenheit von Zn und/oder Ca,
mit den folgenden Gehalten an Hauptverunreinigungen:
- Silizium: 0,1 - 0,6 %
- Kupfer: < 0,2 %
- Eisen: < 0,1 %
- Nickel: < 0,01 %
Rest Magenesium;
sie hat eine mittlere Kornabmessung unter 3 µm;
sie besteht aus einer homogenen Matrix, die durch Teilchen intermetallischer Verbindungen Mg₁₇Al₁₂, die an den Korngrenzen ausgeschieden sind, eventuell Mg₃₂ (Al, Zn)₄₉ und Al₂Ca einer mittleren Größe unter 1 µm verstärkt ist, welches Gefüge nach Halten von 24 Stunden bei 200 °C unverändert bleibt;
und im Fall, wo sie kein Ca enthält, wird die Verfestigung durch Strangpressen bei einer Temperatur im Bereich von 200 bis 350 °C mit einem Reduktionsverhältnis im Bereich von 10 bis 40 und einer Vorrückgeschwindigkeit des Kolbens von 0,5 bis 3 mm/s durchgeführt.

2. Legierung nach dem Anspruch 1,
dadurch gekennzeichnet,
daß die Teilchen intermetallischer Verbindungen eine mittlere Größe unter 0,5 µm haben.

3. Legierung nach irgendeinem der Ansprüche 1 oder 2,
dadurch gekennzeichnet,
daß der Gehalt an Zn zwischen 0,2 und 12 Gew.% und der Gehalt an Mn zwischen 0,1 und 0,6 Gew.% liegen.

4. Legierung nach irgendeinem der Ansprüche 1 oder 2,
dadurch gekennzeichnet,
daß der Gehalt an Ca zwischen 0,5 und 7 Gew.% liegt.

5. Verfahren zur Herstellung einer Legierung nach den Ansprüchen 1 bis 4,
dadurch gekennzeichnet,
daß die Legierung im flüssigen Zustand einer raschen Abkühlung mit einer Geschwindigkeit von mindestens 10⁴·K·s⁻¹ derart ausgesetzt wird, um ein erstarrtes Produkt zu erhalten, dessen wenigstens eine der Abmessungen unter 150 µm ist und das dann durch Strangpressen bei einer Temperatur im Bereich von 200 bis 350 °C direkt kompaktiert wird.

6. Verfahren nach Anspruch 5,
dadurch gekennzeichnet,
daß die rasche Abkühlung durch Gießen eines Endlosbandes einer Dicke unter 150 µm auf eine stark gekühlte bewegliche Oberfläche bewirkt wird.

7. Verfahren nach Anspruch 5,
dadurch gekennzeichnet,
daß die rasche Abkühlung durch Zerstäuben der flüssigen Legierung auf eine freigehaltene stark gekühlte Oberfläche bewirkt wird.

8. Verfahren nach Anspruch 5,
dadurch gekennzeichnet,
daß die rasche Abkühlung durch Versprühen der flüssigen Legierung mittels eines Inertgasstrahls bewirkt wird.

9. Verfahren nach irgendeinem der Ansprüche 5 bis 8,
dadurch gekennzeichnet,
daß das rasch erstarrte Produkt, wenn es Calcium enthält, durch Strangpressen in der Presse bei einer Temperatur im Bereich von 200 bis 350 °C mit einem Strangpreßverhältnis von 10 bis 40 und vorzugsweise von 10 bis 20 und mit einer Vorrückgeschwindigkeit des Stempels der Presse von 0,5 bis 3 mm je Sekunde kompaktiert wird.

10. Verfahren nach irgendeinem der Ansprüche 5 bis 9,
dadurch gekennzeichnet,
daß das rasch abgekühlte Produkt direkt in den Preßtopf der Strangpresse eingeführt wird.

11. Verfahren nach irgendeinem der Ansprüche 5 bis 9,
dadurch gekennzeichnet,
daß das rasch abgekühlte Produkt vorab in eine aus Aluminium, aus Magnesium oder aus einer Legierung auf Basis des einen oder anderen dieser beiden Metalle bestehende Metallhülle eingeführt wird.

12. Verfahren nach irgendeinem der Ansprüche 5 bis 11,
dadurch gekennzeichnet,
daß das rasch erstarrte Produkt vorab in Form eines Barrens bei einer Temperatur von höchstens 200 °C vorkompaktiert wird.

13. Verfahren nach irgendeinem der Ansprüche 5 bis 12,
dadurch gekennzeichnet,
daß das rasch abgekühlte Produkt unter Vakuum bei einer Temperatur unter oder gleich 350 °C vor der Verfestigung entgast wird.
